# EUROPÄISCHE PATENTSCHRIFT

(11) **EP 3 218 535 B1**
(45) Veröffentlichungstag und Bekanntmachung des Hinweises auf die Patenterteilung: **12.12.2018**
(21) Anmeldenummer: 15734601.6
(22) Anmeldetag: 25.06.2015
(51) Int. Cl.: D01B 1/14, D01B 1/42, D01C 1/02

(54) **VERFAHREN UND VORRICHTUNG ZUR GEWINNUNG VON FASERN AUS MINDESTENS EINEM PFLANZENSTÄNGEL SOWIE VERWENDUNG EINES FLÜSSIGKEITS- ODER GASSTRAHLS DAZU**
METHOD AND APPARATUS FOR OBTAINING FIBRES FROM AT LEAST ONE PLANT STEM AND USE OF A LIQUID OR GAS STREAM THEREIN
PROCÉDÉ ET DISPOSITIF D'OBTENTION DE FIBRES À PARTIR D'AU MOINS UNE TIGE DE PLANTE ET USAGE D'UN JET DE LIQUIDE OU DE GAZ À CET EFFET

(30) Priorität: 10.11.2014 DE 102014116331
(43) Veröffentlichungstag der Anmeldung: 20.09.2017
(73) Patentinhaber: Mattes & Ammann GmbH & Co. KG, 72469 Messstetten (Tieringen) (DE); Heger, Egon, 23795 Bad Segeberg (DE)
(72) Erfinder: HEGER, Egon, 23795 Bad Segeberg (DE)
(74) Vertreter: Raffay & Fleck
(86) Internationale Anmeldenummer: PCT/EP2015/064381
(87) Internationale Veröffentlichungsnummer: WO 2016/074807

(56) Entgegenhaltungen:
- WO-A1-2005/113865
- DE-C- 187 402
- DE-C- 319 669
- DE-C- 326 552
- GB-A- 704 642
- SU-A1- 609 785

## Beschreibung

Die vorliegende Erfindung betrifft ein Verfahren zur Gewinnung von Fasern aus mindestens einem Pflanzenstängel oder aus Pflanzenbast.
Es sind aus dem Stand der Technik verschiedene Verfahren bekannt, aus Pflanzenstängeln Fasern zu gewinnen. Dabei werden sie üblicherweise mechanisch entholzt, teils nachdem sie biologisch voraufgeschlossen wurden. Auch sind Verfahren über scherende Kräfte und anderes bekannt. Üblicherweise werden dazu getrocknete Pflanzenstängel verwendet, die zuvor entblättert wurden. Ihr Feuchtigkeitsgehalt beträgt bei der Entholzung 17% oder weniger, in der Regel bei 14%. Es handelt sich also um getrocknetes Material. Darüber stellen sich negative Auswirkungen bei der Entholzung ein, wie beispielsweise Faserschädigungen durch mechanischen Stress.
Ein biologischer Voraufschluss kann beispielsweise über eine Feldröste oder eine auf Grund Ihrer negativen Umweltbilanz kaum noch angewandte Wasserröste durchgeführt werden. Auch ist die Verwendung von Mikroorganismen aus der DE 10 2006 013 657 bekannt. Auch sind chemische Voraufschlüsse bekannt, wie beispielsweise aus der DE 11 2005 001 792 oder DE 199 05 121 oder WO 2006/010564 oder DE 10 2007 030 576.
Zur Entholzung werden beispielsweise Flachsschwingen oder Brechwalzen eingesetzt. Dabei wird der Holzteil in Stücke zerbrochen. Ein ähnliches Verfahren ist aus der DE 196 26 557 bekannt. Auch ist es bekannt, den Ramiebast mechanisch vom Holzteil abzuziehen, beispielsweise unter Einsatz von Messern. Auch ist ein vergleichsweise wirkungsarmer Aufschluss unter Verwendung von Ultraschall aus der DE 197 03 634 bekannt.
Prinzipiell ist es auch bekannt, die gewonnenen Fasern anschließend zu waschen und von Fremdresten zu befreien. Dies geschieht teilweise durch Besprühen mit durch Druck durch Düsen gedrücktes Wasser, wie beispielsweise aus der DE 197 03 634. Weitere Beispiele für das Besprühen mit Wasserstrahlen finden sich in DE 187402, GB 704,642, DE 319669, SU 609785, WO 2005/113865 A1 und DE 326552.
Die Aufgabe der vorliegenden Erfindung ist es ein entsprechendes Verfahren anzugeben, das den herkömmlichen überlegen ist und bei weniger Energieeinsatz und verringerten Prozessabfällen auch bei schwer aufzuspaltenden Pflanzenstängeln geeignet ist, Fasern für die weitere Bearbeitung zu gewinnen. Dabei wird besonderer Wert darauf gelegt, dass die Fasern eine gewisse Länge und insbesondere eine gewisse Feinheit aufweisen sowie unter bestimmten Voraussetzungen schwimmfähig sind.

Gelöst wird die Aufgabe durch ein Verfahren gemäß Anspruch 1, eine Verwendung gemäß Anspruch 12 und eine Vorrichtung nach Anspruch 14. Die abhängigen Ansprüche 2 bis 11 sowie 13 und 15 geben vorteilhafte Weiterbildungen an.
Unter der erfindungsgemäßen Gewinnung ist insbesondere ein zumindest teilweiser Aufschluss und eine zumindest teilweise Abtrennung der Fasern von übrigen Bestandteilen zu verstehen.

Unter einer Einheit von Pflanzenbast bzw. einer Basteinheit ist ein zusammenhängendes Gebilde aus Pflanzenbast zu verstehen, welches hinsichtlich seiner Ausdehnung insbesondere einem sich über den Großteil, insbesondere mindestens 30%, insbesondere mindestens 50% der Pflanzenlänge erstreckenden Rindenbereich entspricht.
Der Hochgeschwindigkeitsstrahl (Hochgeschwindigkeitsflüssigkeitsstrahl oder Hochgeschwindigkeitsgasstrahl) bewirkt dabei insbesondere verschiedene, teilweise ineinander übergehende Effekte:
a. Lösen von wasserlöslichen (kurzkettigen) Zuckern und/oder
b. Lösen von Pektinen und/oder
c. Suspendieren von Pektinen durch hydromechanische Wirkung und/oder
d. Zerstörung der Verbindung Cellulose/Hemicellulose durch hydromechanische Wirkung und insbesondere Suspendierung der Hemicellulose.
In Bezug auf das Lösen wasserlöslicher Zucker bewirkt der Hochgeschwindigkeitsstrahl insbesondere die Zuführung von Flüssigkeit, deren Löslichkeitsprodukt hinsichtlich der betreffenden Verbindung noch nicht erreicht ist. Hinzu kommt der Einfluss Temperatur: Je wärmer das Lösungsmittel, desto höher das Löslichkeitsprodukt.
In Bezug auf das Lösen von Pektinen, was insbesondere bei der Verwendung von warmer/heißer Flüssigkeit oder heißem Gas auftritt, insbesondere von über 50°C, insbesondere über 70°C, das die hohen Geschwindigkeit der Flüssigkeit /des Gases, insbesondere unmittelbar nach Auftreffen auf das Pflanzenmaterial, verbunden mit der mechanischen Scher- und Friktionswirkung die Lösung von Pektinen.

Bei der Behandlung mit einer Relativgeschwindigkeit zwischen Hochgeschwindigkeitsstrahl und Längserstreckung des Basts oder des Pflanzenstängels erhöht sich der Effekt, da der Hochgeschwindigkeitsstrahl zunächst nur einen Anfang der Auftrennung im Bastzylinder schaffen muss und sich anschließend im weiteren Verlauf, insbesondere in Längsrichtung des Pflanzenstängels oder der Einheit eine einfachere fortlaufende Auftrennung ermöglicht bzw. ein gewisser Teil der Rinde nicht vom Pektin befreit werden muss um sich abschälen zu lassen.

In Bezug auf das Suspendieren von Pektinen durch hydromechanische Wirkung werden insbesondere durch Scherung und/oder Friktion gelartige Pektine insbesondere aus Rinde und/oder aus Fasermaterial herausgeschlagen und in der Flüssigkeit oder dem Gas suspendiert bzw. von diesem mitgerissen.

In Bezug auf die Zerstörung der Cutikula durch Desintegration des Zellverbandes so wie Zerstörung der Verbindung Cellulose/Hemicellulose durch hydromechanische Wirkung und insbesondere nachfolgende Suspendierung der Cutikula, Parenchymzellen sowie der Hemicellulose bewirkt der Hochgeschwindigkeitsstrahl insbesondere ein hydromechanisches Zerreißen von Zell- und Faserstrukturen durch Scherung, Friktion und durch von Haftreibung bedingten Zugkräften. Die dabei entstandenen Bruchstücke von Zellen und Fasern werden suspendiert und können durch Siebe hindurch von der Fasermasse getrennt werden.

Dabei kommt es entscheidend darauf an, dass der mindestens eine Pflanzenstängel oder die mindestens eine Einheit von Bast mit/ohne Cuticula einen Feuchtigkeitsgehalt von mindestens 25% aufweist , da in diesem Zustand Pflanzenleime, insbesondere Pektin und Hemicellulosen, (an)gequollen vorliegen und/oder Pflanzenleime, insbesondere Pektin und Hemicellulosen des Pflanzenstängels oder der Einheit von Bast bei Begin der Behandlung mit dem Hochgeschwindigkeitsflüssigkeitsstrahl oder Hochgeschwindigkeitsgasstrahl gequollen oder aufgequollen vorliegen. Nur in einem solchen Zustand lassen sich die Vorteile der Erfindung effektiv nutzen und es kann ein Aufschluss und insbesondere eine zumindest teilweise Separierung von Pflanzenfasern erfolgen. Dabei kann mit vergleichsweise wenig Flüssigkeit und/oder Gas im Hochgeschwindigkeitsstrahl eine beachtliche Wirkung erzielt werden. Auch der Energieeinsatz ist, insbesondere bei Einsatz eines Flüssigkeitsstrahls aufgrund der geringen Kompressionsfähigkeit, beispielsweise von Wasser, gering.

Darüber hinaus kann auf die Trocknung des feucht voraufgeschlossenen Pflanzenstängels oder Basts verzichtet werden, da auch wesentliche weitere Aufbereitungsschritte in feuchtem oder nassem Zustand erfolgen. Darüber hinaus kann der verholzte Teil weitgehend als Einheit abgetrennt und ausgesondert werden. Darüber hinaus ist es, was insbesondere bei Hanf und Flachs von Bedeutung ist, möglich, die aus Elementarfasern zusammengesetzten technischen Fasern, in ihrer Gesamtlänge zu erhalten. Insbesondere bei Hanf und Ramie ist es dabei zudem möglich, die technischen Fasern bzw. Faserbündel in der gesamten Länge des Stängels oder Basts zu erhalten und in dieser Länge vom Holzteil zu zu separieren.

Der Hochgeschwindigkeitsstrahl bewirkt dabei vorteilhafterweise eine Auftrennung von verholztem Bestandteil, Fasern und Cuticula sowie ausgeschwemmten und gelösten Pektinen und Hemicellulosen. Der verholzte Bestandteil kann dabei in seiner gesamten Länge erhalten und so einfach separiert werden. Die Cuticula und das Rindenparenchym werden insbesondere in kleine Stücke zerteilt.

Durch Siebe oder andere Trennverfahren lassen sich so die Fasern von den anderen Bestandteilen, insbesondere im feuchten oder nassen Zustand, separieren.

Insbesondere wird es bevorzugt wenn alle oder 80%, zumindest 50%, der Pektine und Hemicellulosen bei Begin der Behandlung (an)gequollen vorliegen.

Ein für die Erfindung geeigneter Zustand kann insbesondere bei frischen oder grünen Pflanzenstängeln oder Einheiten und/oder bei in Flüssigkeit, insbesondere Wasser, insbesondere in Anwesenheit von Mikroorganismen, voraufgeschlossenen und/oder eingeweichten Pflanzenstängeln oder Einheiten vorliegen. Bevorzugt werden die Pflanzenstängel oder Einheiten vor der Behandlung einer Wasserröste oder einem feuchten oder nassen Voraufschluss unterzogen und zwischen der Wasserröste bzw. dem Voraufschluss und dem Beginn der Behandlung nicht getrocknet. Es kann jedoch eine Entfernung der nicht gebundenen Flüssigkeit, beispielsweise durch Abtrocknen der Oberfläche oder durch Abpressen erfolgen. Die Wasserröste oder der Voraufschluss kann kalt oder warm erfolgen.

Weiter wird es bevorzugt, wenn der Hochgeschwindigkeitsstrahls mit einem Winkel in einem Winkelbereich von 30-100°, insbesondere 30-95°, zwischen Längserstreckung des Pflanzenstängels oder der Einheit und Hauptbewegungsrichtung oder Bewegungsrichtung der Flüssigkeit oder des Gases im Hochgeschwindigkeitsstrahls auf den Pflanzenstängel gerichtet wird. Dabei wird es bevorzugt, wenn der Hochgeschwindigkeitsstrahls einen Winkelbereich mit einer Winkelbreite von mindestens 20° abdeckt, und darin auch ein Winkel zwischen 90 und 100° zwischen Längserstreckung des Pflanzenstängels oder der Einheit und Bewegungsrichtung der Flüssigkeit liegt.

Darüber hinaus wird es bevorzugt, wenn der Pflanzenstängel oder die Einheit und der Hochgeschwindigkeitsflüssigkeitsstrahl oder Hochgeschwindigkeitsgasstrahl relativ zueinander in Richtung der Längserstreckung des Pflanzenstängels oder der Einheit mit einer ersten Geschwindigkeit bewegt werden.

Somit werden entweder Pflanzenstängel bzw. Einheit Pflanzenbast oder der Hochgeschwindigkeitsflüssigkeitsstrahl oder Hochgeschwindigkeitsgasstrahl oder beide so bewegt, dass sie relativ zueinander bewegt werden. Von der ersten Geschwindigkeit ist die zweite Geschwindigkeit des Wassers innerhalb des Hochgeschwindigkeitsflüssigkeitsstrahls oder Hochgeschwindigkeitsgasstrahls zu unterscheiden. Die zweite Geschwindigkeit stellt die Hochgeschwindigkeit dar. Der Hochgeschwindigkeitsflüssigkeitsstrahl oder Hochgeschwindigkeitsgasstrahl an sich wird aber, während die Gas oder Flüssigkeitsteilchen im Hochgeschwindigkeitsflüssigkeitsstrahl oder Hochgeschwindigkeitsgasstrahl mit einer zweiten Geschwindigkeit innerhalb des Hochgeschwindigkeitsflüssigkeitsstrahls oder Hochgeschwindigkeitsgasstrahls fortschreiten, mit einer ersten Geschwindigkeit relativ zum Pflanzenstängel oder der Einheit bewegt. Dies kann beispielsweise dadurch geschehen, dass der Pflanzenstängel relativ zu dem an sich ruhenden Hochgeschwindigkeitsflüssigkeitsstrahl oder Hochgeschwindigkeitsgasstrahl bewegt wird. Die Relativbewegung oder erste Geschwindigkeit ist dabei insbesondere Parallel zur Längserstreckung des Pflanzenstängels oder der Einheit Pflanzenbast. Wird der Hochgeschwindigkeitsflüssigkeitsstrahl oder Hochgeschwindigkeitsgasstrahl beispielsweise durch eine entsprechende Düse erzeugt, kann beispielsweise die Düse ruhen und der Pflanzenstängel oder die Einheit bewegt werden, insbesondere so, dass er zunächst auf den Hochgeschwindigkeitsflüssigkeitsstrahl oder Hochgeschwindigkeitsgasstrahl zu bewegt wird, dann der Hochgeschwindigkeitsflüssigkeitsstrahl oder Hochgeschwindigkeitsgasstrahl durch Bewegung des Pflanzenstängels zumindest teilweise über die Länge des Pflanzenstängels streicht und insbesondere der Pflanzenstängel sodann auf der anderen Seite des Hochgeschwindigkeitsflüssigkeitsstrahls oder Hochgeschwindigkeitsgasstrahls den Hochgeschwindigkeitsflüssigkeitsstrahl oder Hochgeschwindigkeitsgasstrahl verlässt.
Dabei ist insbesondere die erste Geschwindigkeit parallel zu einer Geschwindigkeitskomponente der zweiten Geschwindigkeit, jedoch insbesondere nicht parallel zur zweiten Geschwindigkeit. Unter Parallelität ist dabei die Orientierung in die gleiche Richtung zu verstehen. Ansonsten wäre hier von antiparallel zu sprechen. Somit überlagern sich die erste und die zweite Geschwindigkeit teilweise beim Auftreffen des Wassers auf den Pflanzenstängel und kann durch den entsprechenden Winkelansatz ein besonders effektives Abschälen des Pflanzenstängels gewährleistet werden.
Durch eine solche Anordnung kann der Pflanzenstängel entsprechend effektiv geschält werden. Dabei wird durch den Hochgeschwindigkeitsflüssigkeitsstrahl oder Hochgeschwindigkeitsgasstrahl insbesondere die Cuticula und/oder der hölzerne Bestandteil teilweise oder ganz abgeschält und insbesondere die Fasern aus dem Bast gelöst.

Mit besonderem Vorteil ist der mindestens eine Pflanzenstängel ein Stängel aus der Gruppe der Eurosiden I, insbesondere eines Hanf- und/oder Nesselgewächs. Insbesondere bevorzugt werden Nessel, Ramie, Hanf, Flachs. Ebenso sind andere Bastfaserpflanzen mit ausgeprägtem Holzteil mit dem Verfahren erfolgreich behandelbar. Unter einem ausgeprägter Holzteil ist der Zustand zu verstehen, bei dem der unter der Rinde befindliche Holzteil so stabil bzw. physiologisch alt bzw. in einem weiten Massenverhältnis zum Faserteil steht, dass er unter dem Einfluss des HD Strahls nicht zerbröselt, sondern integer bleibt. Bei Pflanzenstängeln aus der Gruppe der Eurosiden I kann das Verfahren besonders effektiv angewandt werden und sind die Fasern besonders gut weiter verwendbar. Dabei wird es bevorzugt, bei Hanf und Nessel einen Pflanzenstängel oder längliche Abschnitte davon zu verwenden. Bei Ramie wird es bevorzugt, für besonders gute Faserqualitäten vom Holz getrennte Einheiten von Bast zu verwenden. Für mindere Faserqualitäten der Ramie bzw. einen Ramieaufwuchs minderer Qualität werden vorteilhaft auch voraufgeschlossene intakte Stängel verwendet.

Mit besonderem Vorteil handelt es sich bei den Pflanzenstängeln oder Einheiten um ungetrocknete Pflanzenstängel oder Einheiten. Mit weiterem Vorteil handelt es sich dabei um junge Pflanzenstängel oder Einheiten, insbesondere solche, die nicht älter als 9 Monate, insbesondere nicht älter als 5 Monate sind. Unter dem Alter ist damit nicht eine Lagerungsdauer, sondern die Zeitdauer des Wachstums zu verstehen. Somit werden entsprechende Pflanzen insbesondere mindestens jedoch einmal pro Jahr, bevorzugt jedoch unterjährig mehrfach oder zumindest zweifach, geerntet und dem Verfahren zugeführt.

Mit besonderem Vorteil handelt es sich bei dem Pflanzenstängel oder die Einheit um einen entblätterten Pflanzenstängel oder Basteinheit oder beinhaltet das Verfahren vor der Hochdruckbehandlung und insbesondere auch vor einem ggf. durchgeführten Voraufschluss oder der Röste den Verfahrensschritt des Entblätterns des mindestens einen Pflanzenstängels oder der Einheit. Mit besonderem Vorteil ist der Pflanzenstängel oder die Einheit ansonsten unbearbeitet.

Mit besonderem Vorteil ist das Verfahren ein Verfahren zur Gewinnung von spinnfähigen Fasern aus mindesten einem Pflanzenstängel.

Spinnfähige Fasern sind besonders wertvoll und können auf die verschiedensten Arten weiterverwandt werden. So kann daraus beispielsweise ein Garn gesponnen und anschließend ein textiler Stoff erzeugt werden.

Mit besonderem Vorteil wird das Verfahren als Nassverfahren durchgeführt und werden somit die Pflanzenstängel bis zur Gewinnung der feuchten Fasern nicht getrocknet. Dabei entstehen vorteilhafterweise keine Stäube und sind ein besonders effektiver Aufschluss und Auftrennung der Fasern möglich. Mit weiterem Vorteil werden die Fasern im feuchten Zustand in Längengruppierungen sortiert, insbesondere auch im nassen Zustand zu einem Band verarbeitet, verstreckt und/oder gesponnen.

Bevorzugt wird es, wenn der mindestens eine Hochgeschwindigkeitsflüssigkeitsstrahl oder Hochgeschwindigkeitsgasstrahl durch eine relative Bewegung mit der ersten Geschwindigkeit in einem Arbeitsgang über mindestens 40%, insbesondere insgesamt, also auch unter Verwendung mehrerer Hochgeschwindigkeitsstrahlen oder mehrfacher Behandlung, über mindestens 70%, insbesondere mindestens 90%, der Länge, insbesondere über die gesamte Länge des Pflanzenstängels oder der Basteinheit geführt wird. Bei einem solchen Vorgehen lässt sich ein besonders wirksames Schälen/Aufschließen der Pflanzenstängel oder der Basteinheit erreichen. Allerdings kann es aufgrund der Verfahrensführung, beispielsweise aufgrund des Haltens, Greifens oder Führens der Pflanzenstängel schwer möglich sein, die gesamte Länge des Pflanzenstängels bei jeder der mindestens einen Behandlung mit dem mindestens einen Hochgeschwindigkeitsstrahl zu erreichen, sodass auch geringere Abdeckungen, insbesondere abhängig von der Art des Pflanzenstängels und der Vorbehandlung ausreichen.

Mit besonderem Vorteil wird der mindestens eine Hochgeschwindigkeitsflüssigkeitsstrahl oder Hochgeschwindigkeitsgasstrahl durch Durchführen eines unter mindestens 15 Bar, insbesondere mindestens 30 Bar, insbesondere mindestens 50 Bar Druck stehenden Wasservolumens durch eine Düse erzeugt. Dabei kann ein hoher Wasserdurchsatz einen geringen Druck und ein hoher Druck einen geringen Wasserdurchsatz kompensieren. Durch diese Düse wird insbesondere eine Querschnittsverjüngung des Wasservolumens, insbesondere um einen Faktor von 2 bis 20 erreicht. Dadurch lässt sich aus einem unter Druck stehenden Wasservolumen ein Hochgeschwindigkeitsflüssigkeitsstrahl oder Hochgeschwindigkeitsgasstrahl erzeugen. Bei der Düse handelt es sich insbesondere um eine solche, die zumindest in eine Richtung eine lichte Weite bis 2 mm, insbesondere 1,5 mm aufweist. Die lichte Weite in eine Richtung liegt bevorzugt bei 0,01 bis 0,5 mm. Die Form der Düse kann dabei sowohl rechteckig als auch kreisrund oder oval ausgebildet sein oder eine andere Form aufweisen. Besonders bevorzugt wird es dabei beispielsweise eine Düse auszubilden, die einen Kreisbogenabschnitt als Grundform aufweist und in der radialen Richtung eine lichte Weite von 0,5 bis 1,5 mm aufweist. Besonders bevorzugt wird ein rotierender punktförmiger Hochgeschwindigkeitsstrahl. Besonders bevorzugt werden Kombinationen von verschiedenen Hochgeschwindigkeitsstrahlen durch Verwendung verschiedener Düsentypen, beispielsweise mindestens einer Rotationsdüse, die bzw. deren Strahl in einem Winkelbereich zwischen 30° und 95°, zumindest auch in einem Winkel zwischen 70° und 95°, zur Längserstreckung des Pflanzenstängels oder der Basteinheit auf den Pflanzenstängels bzw. die Basteinheit einwirkt, zusammen mit mindestens einer Flachstrahldüse, die bzw. deren Strahl insbesondere mit einem Winkel oder Winkelbereich von 10° - 40° quer zur Längserstreckung, also in einem Winkel oder Winkelbereich von 50° bis 80° zur Längserstreckung, des Pflanzenstängels oder der Basteinheit einwirkt, sowie insbesondere mindestens einem entgegen einer Bewegungsrichtung, die parallel zur Längserstreckung des Pflanzenstängels oder der Basteinheit gewählt ist, und insbesondere mit einem Winkel oder Winkelbereich von 10° bis 30° zur Längserstreckung des Pflanzenstängels oder der Basteinheit und insbesondere in einem Winkel von 80° - 100° zum ersten Hochgeschwindigkeitsstrahl einwirkenden Abfuhr- oder Spülstrahl einer Düse, insbesondere Flachsstrahldüse oder Spüldüse.

Mit besonderem Vorteil handelt es sich um einen Hochgeschwindigkeitsflüssigkeitsstrahl. Mit besonderem Vorteil enthält der Hochgeschwindigkeitsstrahl Wasser oder Wasserdampf. Mit besonderem Vorteil handelt es sich um einen Hochgeschwindigkeitswasserstrahl. Mit besonderem Vorteil weist der Hochgeschwindigkeitsstrahl eine Temperatur von mindestens 40°C, insbesondere mindestens 70°C auf.

Besonders bevorzugt wird es, pro Länge des Pflanzenstängels in Zentimetern eine Wassermenge von 0,1 bis 4 cm³ als Hochgeschwindigkeitsflüssigkeitsstrahl oder Hochgeschwindigkeitsgasstrahl einzusetzen.

Bevorzugt wird es, wenn der mindestens eine Hochgeschwindigkeitsflüssigkeitsstrahl oder Hochgeschwindigkeitsgasstrahl eine zweite Geschwindigkeit des Wassers im Hochgeschwindigkeitsflüssigkeitsstrahl oder Hochgeschwindigkeitsgasstrahl, insbesondere am Ort des Kontaktes mit dem Pflanzenstängel, von mehr als 30 m pro Sekunde, insbesondere von mehr als 50 m pro Sekunde, bevorzugt von mehr als 100 m pro Sekunde aufweist.

Der Hochgeschwindigkeitsflüssigkeitsstrahl oder Hochgeschwindigkeitsgasstrahl weist insbesondere einen Öffnungswinkel von zumindest in einer Raumrichtung weniger als 30° auf, insbesondere von weniger als 10°, insbesondere in der Richtung des Radius des Pflanzenstängels. Der Hochgeschwindigkeitsflüssigkeitsstrahl oder Hochgeschwindigkeitsgasstrahl weist insbesondere am Ort des Kontaktes mit dem Pflanzenstängel eine Abmessung im Querschnitt von zumindest in einer Richtung senkrecht zur zweiten Geschwindigkeit von weniger als 3 mm, insbesondere weniger als 1 mm auf, insbesondere in der Richtung parallel zum Radius des Pflanzenstängels. Dafür ist es ausreichend den kleinsten Querschnitt, der von 90% des Wassers des Hochgeschwindigkeitsflüssigkeitsstrahls oder Hochgeschwindigkeitsgasstrahls durchtreten wird, zu betrachten. Ist der Querschnitt, wie bevorzugt, gebogen, ist als Ausdehnung in radialer Richtung der Abstand der Querschnittsbegrenzungen auf einem nach außen verlängerten Radius des Pflanzenstängels zu betrachten.

Besonders bevorzugt wird eine erste Geschwindigkeit von 5 bis 15 cm/s

Mit besonderem Vorteil und zur besonders hochwertigen Gewinnung von Fasern wird es bevorzugt, mindestens zwei Hochgeschwindigkeitsflüssigkeitsstrahlen oder Hochgeschwindigkeitsgasstrahlen einzusetzen und/oder den mindestens einen Pflanzenstängel oder die Einheit mehrmals, insbesondere mindestens zweimal mit dem Hochdruckwasserstrahl zu behandeln.

Im ersten Fall weisen die Hochgeschwindigkeitsflüssigkeitsstrahlen oder Hochgeschwindigkeitsgasstrahlen ein Winkel von mindestens 90°, insbesondere von mindestens 120° zwischen ihren zweiten Geschwindigkeiten auf. Somit kann der Pflanzenstängel in unterschiedlichen Seiten mit den Hochgeschwindigkeitsflüssigkeitsstrahl oder Hochgeschwindigkeitsgasstrahlen behandelt werden. Es ist auch denkbar, mehr als zwei Hochgeschwindigkeitsflüssigkeitsstrahlen oder Hochgeschwindigkeitsgasstrahlen einzusetzen. Hier muss mindestens zwischen zweier dieser Hochgeschwindigkeitsstrahlen ein Winkel von mindestens 90°, insbesondere von mindestens 120°, zwischen ihren zweiten Geschwindigkeiten ausgebildet sein.

Insbesondere wird es bevorzugt, drei Hochgeschwindigkeitsflüssigkeitsstrahlen oder Hochgeschwindigkeitsgasstrahlen mit einem eingeschlossenen Winkel zwischen deren zweiten Geschwindigkeiten von jeweils 120° zu verwenden, oder vier Hochgeschwindigkeitsflüssigkeitsstrahlen oder Hochgeschwindigkeitsgasstrahlen einzusetzen, die einen Winkel von jeweils 90° zwischen ihren zweiten Geschwindigkeiten aufweisen. Auch ist es möglich zwei Hochgeschwindigkeitsflüssigkeitsstrahl oder Hochgeschwindigkeitsgasstrahlen einzusetzen, deren Winkel zwischen den zweiten Geschwindigkeiten insbesondere mit 180° gewählt wird.

Dabei kann die Behandlung gleichzeitig, nacheinander und/oder zeitlich überschneidend erfolgen. Sie kann dabei auch an der gleichen Position in Längsrichtung des Pflanzenstängels aber an unterschiedlichen Punkten des Umfangs erfolgen. Bevorzugt wird es jedoch, die Behandlung an leicht gegeneinander versetzten Punkten in Längsrichtung, insbesondere um 1 bis 15 mm versetzten Punkten in Längsrichtung zeitlich überschneidend vorzunehmen. Dabei wir die zeitliche Überschneidung möglichst groß gewählt. Insbesondere wird es bevorzugt, die Hochgeschwindigkeitsflüssigkeitsstrahlen oder Hochgeschwindigkeitsgasstrahlen so auszurichten, dass sie einen an Ihnen vorbei geführten Pflanzenstängel in den genannten Abständen bearbeiten und die Bearbeitung jeweils stattfindet, während der Pflanzenstängel den jeweiligen Hochgeschwindigkeitsflüssigkeitsstrahl oder Hochgeschwindigkeitsgasstrahl passiert.

In der zweiten Ausgestaltung wird der Pflanzenstängel mehrfach durch den gleichen Hochgeschwindigkeitsflüssigkeitsstrahl oder Hochgeschwindigkeitsgasstrahl behandelt und zwischen diesen Behandlungen um seine Längsachse rotiert. Dabei wird insbesondere eine Rotierung von mindestens 90°, insbesondere von 120° bevorzugt. Finden mehr als zwei Passagen statt, muss insgesamt die Rotation die genannten Winkelmaße erreichen. So wird es bevorzugt, bei einer zweifachen Passage eine Rotation um 180° durchzuführen, bei dreifacher Passage um 120°, bei vierfacher Passage um 90° usw. Somit wird in der Summe um 360° gedreht.

Mit besonderem Vorteil wird der Pflanzenstängel an mindestens 180° seines Umfanges mit dem mindestens einen Hochgeschwindigkeitsflüssigkeitsstrahl oder Hochgeschwindigkeitsgasstrahl behandelt. Dies kann durch verschiedene Segmente über den Kreisbogen erreicht werden, die zusammen 180° ergeben oder an einem zusammenhängenden Kreisbogenabschnitt, also einem halbkreisförmigen Abschnitt, erfolgen. Bevorzugt wird aber eine Aufteilung in mehrere Segmente, die zusammen mindestens 180° ergeben. Also wird es beispielsweise bevorzugt, mindestens drei oder vier Segmente vorzusehen, die zusammen 180° ergeben, und insbesondere gleich verteilt und jeweils einen gleichgroßen Kreisbogenabschnitt überdeckend angeordnet sind.

Bevorzugt wird aber zur besonders vollständigen Gewinnung von Fasern und reiner Fasern ein Abdecken des Umfanges des Pflanzenstängels über mindestens 270°.

Besonders bevorzugt wird es, wenn der Pflanzenstängel oder die Einheit zumindest zeitweise während der Behandlung mit dem mindestens einen Hochgeschwindigkeitsflüssigkeitsstrahl oder Hochgeschwindigkeitsgasstrahl, insbesondere während der gesamten Zeit der Behandlung mit den mindestens einem Hochgeschwindigkeitsflüssigkeitsstrahl oder Hochgeschwindigkeitsgasstrahl geführt und/oder gehalten wird. Dabei hat es sich als besonders vorteilhaft erwiesen, den mindestens einen Pflanzenstängel oder die Einheit einzeln zu führen und/oder zu halten oder einen Abstand, insbesondere quer zur Längserstreckung der Pflanzenstängel bzw. Einheiten, zwischen mehreren gehaltenen Pflanzenstängeln oder Einheiten vorzusehen. Insbesondere wird ein Halten und/oder Führen von mindestens zwei Seiten und insbesondere eine Fixierung in alle drei Raumrichtung, beispielsweise durch Andrücken von Gittern und/oder Sieben von zwei Seiten bevorzugt.

Ein Führen oder Halten, ob einzeln oder in Scharen, kann beispielsweise über Greifer, seitliche Begrenzungen, Einklemmen, beispielsweise zwischen mehreren Fördermitteln oder über Rollen erreicht werden.

So kann beispielsweise ein Stängel durch einen Greifer ergriffen und der Behandlung unterzogen werden. Auch ist es denkbar, dass ein Pflanzenstängel durch zwei oder mehrere Rollen gehalten und geführt, insbesondere in seiner Längsrichtung transportiert wird und dabei der Behandlung unterzogen wird. So können beispielsweise zwei oder drei Rollen eingesetzt werden, die so angeordnet sind, dass sie einen zwischen ihnen platzierten Pflanzenstängel durch Rotation der Rollen fördern können. Dabei werden die Rollen vorteilhafterweise an den Pflanzenstängel angepresst und halten ihn so sicher. Durch die Bewegung der Rollen oder des Greifers oder der Fördermittel kann die erste Geschwindigkeit oder ein Teil der ersten Geschwindigkeit erzielt werden. Auch ist es möglich, Pflanzenstängel in entsprechende Begrenzungen, insbesondere seitliche Begrenzungselemente einzulegen. So kann beispielsweise eine Vielzahl von Erhebungen, die parallel verlaufen, entsprechende Rillen ausbilden, in die die Pflanzenstängel eingelegt werden. Diese können auch ganz oder teilweise, insbesondere seitlich, gegen den Pflanzenstängel gedrückt werden, um ihn zu halten. Diese Rillen können auch weitere Begrenzungen aufweisen, die insbesondere senkrecht zu den Rillen verlaufen und ein Verrutschen der Pflanzenstängel in Richtung der Rillen verhindern. Auch kann durch entsprechende Aufpressmittel, die auf eine Unterlage aufgelegte Pflanzenstängel wirken aufgepresst werden und so beispielsweise eine Vielzahl von Pflanzenstängeln auf einer Fläche fixiert werden. Eine solche Fläche oder Unterlage kann auch ein Förderband darstellen, auf dem die Pflanzenstängel aufgepresst und fixiert bewegt werden können. Eine Fixierung oder ein Halten kann beispielsweise durch lang gestreckte Elemente, beispielsweise Leisten oder Stäbe oder Rohre, die quer zu den Längserstreckungen der Pflanzenstängel aufgedrückt werden erfolgen. Diese weisen in Richtung der Längserstreckung der Pflanzenstängel insbesondere eine Ausdehnung von weniger als 50 mm, insbesondere weniger als 10 mm, auf. Auch ist es möglich, kleinere Aufpresselemente vorzusehen, die beispielsweise L- oder U-förmig ausgebildet sind, um damit Pflanzenstängel, auch einzeln, auf eine Fläche anzupressen und entsprechend zu halten. Diese Fläche kann wiederum ein Förderelement sein. Auch ist es möglich, durch Anpressen von Fördermitteln oder Haltemitteln, wie Gittern oder Sieben, von zwei Seiten, beispielsweise durch Förderbänder, die insbesondere Aussparungen aufweisen, ein Einklemmen der Pflanzenstängel zu erreichen. Werden mehrere Pflanzenstängel oder Einheiten während der Behandlung mit dem mindestens einen Hochgeschwindigkeitsstrahl gehalten, ergriffen, geführt und/oder transportiert, so werden diese insbesondere in eine gemeinsame Längsrichtung ausgerichtet, bevor sie entsprechend gehalten oder fixiert werden.

Mit besonderem Vorteil wird so eine Vielzahl parallel gelegter Pflanzenstängel oder Einheiten, insbesondere auf einem Förderband, insbesondere gehalten, mit dem mindestens einen Hochgeschwindigkeitsflüssigkeitsstrahl oder Hochgeschwindigkeitsgasstrahl, insbesondere zeitgleich behandelt.

In einer Ausgestaltung wird es bevorzugt, jeden Pflanzenstängel oder jede Basteinheit einzeln zu greifen und/oder zu führen. Hier wird beispielsweise eine Führung über entsprechende Rollen bevorzugt.

Dem steht es nicht entgegen, zeitlich mehrere Pflanzenstängel jeweils einzeln zu führen und zeitgleich mit jeweils mindestens einem Hochgeschwindigkeitsflüssigkeitsstrahl oder Hochgeschwindigkeitsgasstrahl zu behandeln.

Mit besonderem Vorteil wird für eine ausreichende Abfuhr der durch den Hochgeschwindigkeitsstrahl zugeführten Flüssigkeit oder Gases gesorgt. Diese ist insbesondere dann ausreichend, wenn sich Flüssigkeit oder Gas nicht derart staut, dass der Pflanzenstängel oder die Einheit und/oder deren Bestandteile aufschwimmen oder vollständig umgeben werden und/oder der Hochgeschwindigkeitsstrahl wesentlich gebremst und/oder beeinflusst wird.

Dies kann beispielsweise durch Vorsehen von Sieben oder Gittern als Auflage und/oder Haltemitteln oder durch freies Führen des Stängels oder der Einheit am Ort der Hochgeschwindigkeitsstrahlbehandlung erfolgen. Bevorzugt wird es bei der Behandlung von mehreren nebeneinander und/oder übereinander liegender Pflanzenstängel oder Einheiten, für eine geringe Schichtdicke, insbesondere einlagig, und insbesondere einen Abstand zwischen den Pflanzenstängeln oder Einheiten zu sorgen. Besonders bevorzugt wird das Anlegen eines Unterdrucks unter den genannten Sieben, durch entsprechende Vorrichtungen, um den Abtransport der Flüssigkeit über das durch die Schwerkraft bedingte Maß hinaus zu fördern.

Besonders bevorzug wird es, den Abfuhr- oder Spülstrahl als Abfuhrflüssigkeits- oder Abfuhrgasstrahl und/oder in der Form eines Hochgeschwindigkeitsstrahls, vorzusehen. Der Abfuhrstrahl oder die Abfuhrströmung weisen insbesondere eine Richtung auf, die mit der Längserstreckung des Pflanzenstängels übereinstimmt oder mit dieser einen Winkel von -25° bis 25°, vorzugsweise -10° bis + 10° einschließt. Dieser Abfuhrstrahl oder diese Abfuhrströmung weisen dabei insbesondere einen Winkel zum mindestens einen Hochgeschwindigkeitsstrahl von 40° bis 90° auf. Insbesondere wird der Pflanzenstängel bzw. die Basteinheit parallel zur Längsterstreckung und entgegen dem Abfuhr- oder Spülstrahl und/oder eine Abfuhr- oder Spülströmung bewegt.

Mit besonderem Vorteil beinhaltet das Verfahren einen Voraufschluss der Pflanzenstängel vor der Behandlung mit dem mindestens einen Hochgeschwindigkeitsflüssigkeitsstrahl oder Hochgeschwindigkeitsgasstrahl und/oder einen Nachaufschluss, insbesondere unter Verwendung von, insbesondere ausschließlich von, Pektinasen und Hemicellulasen als solche oder von diese bildenden Mikroorganismen und/oder ein Waschen der behandelten Fasern. Ein Voraufschluss kann beispielsweise durch eine Wasserröste und/oder Einweichen in Wasser durchgeführt werden.

Ein Waschen erfolgt vorteilhafterweise bei mindestens 50 °C, insbesondere mindestens 60 °C mit Wasser, ggf. unter Zusatz weiterer Bestandteile wie beispielsweise Seifenkrautextrakt. In einer anderen Ausgestaltung wird es jedoch bevorzugt, allein Wasser zum Waschen zu verwenden.

Mit besonderem Vorteil findet nach der Behandlung mit dem Hochgeschwindigkeitsflüssigkeitsstrahl oder Hochgeschwindigkeitsgasstrahl, nach dem Nachaufschluss und/oder nach dem Waschen eine Sortierung der gewonnenen Fasern in verschiedene Längengruppierungen statt. Dies kann auf verschiedene Art und Weise erzielt werden. Denkbar ist beispielsweise eine Auftrennung durch Schwerkraftauftrennung in einem entsprechenden Bad oder eine Auftrennung in einem Bad, bei dem am Untergrund Gase eingeblasen werden, die eine unterschiedliche Höhenlage der Fasern je nach Länge im Bad bewirken. Hier kann beispielsweise Stickstoff oder Kohlendioxid eingeblasen werden. Auch das Einblasen von Luft ist denkbar. Die dann nach Höhen sortierten Fasern werden entsprechend abgeschöpft.

Auch ist es möglich, mit Nadelbrettern oder Nadelförderern eine Sortierung zu erreichen. So können beispielsweise eine oder mehrere mit Nadeln oder dünnen länglichen Elementen bestückte aufwärts, insbesondere schräg aufwärts, insbesondere in einem Winkel von 30-70° gegen die Horizontale, bewegte Fördervorrichtungen vorgesehen werden, die mit einer Flüssigkeit entgegen der Förderrichtung gespült werden und insbesondere aus einem Bad mit den Fasern fördern. Je nach Spülstärke, Förderneigung und Durchmesser der länglichen dünnen Elemente ergibt sich so eine unterschiedliche Affinität verschiedener Fasern trotz des Gegenspülens an den länglichen dünnen Elementen zu verharren und so transportiert zu werden. So können durch unterschiedliche Durchmesser der länglichen dünnen Elemente unterschiedliche Faserlängen aus einem entsprechenden Bad entnommen werden. Dabei werden insbesondere zunächst, insbesondere in zeitlicher Hinsicht oder in Hinsicht auf den Strömungsweg der Fasern, längere Fasern entnommen und nach und nach Fasern mit kürzeren Längen durch längliche Elemente mit geringeren Durchmessern entnommen. Dabei sind die Längsachsen der dünnen länglichen Elemente insbesondere senkrecht zur Förderrichtung des Fördermittels ausgerichtet oder weisen zu dieser insbesondere einen Winkel von mindestens 60° und maximal 120° auf.

Mit besonderem Vorteil wird das in den verschiedenen Stufen Voraufschluss, Hochgeschwindigkeitsflüssigkeitsstrahl oder Hochgeschwindigkeitsgasstrahl , Nachaufschluss und Waschung bzw. Sortierung verwendete Wasser erneut verwendet, und zwar in der Art, dass Wasser aus den späteren Verfahrensschritten, ggf. nach entsprechender Aufbereitung, wie beispielsweise Filtrierung, in den vorgelagerten Verfahrensschritten für weitere Pflanzenstängel erneut verwendet wird. Das durch den Hochgeschwindigkeitsflüssigkeitsstrahl oder Hochgeschwindigkeitsgasstrahl zum Schälen verwendete Wasser wird insbesondere gesiebt und ggf. gefiltert. Auch ist es denkbar eine Trommel vorzusehen, innerhalb derer die Behandlung mit dem Hochgeschwindigkeitsflüssigkeitsstrahl oder Hochgeschwindigkeitsgasstrahl erfolgt und die insbesondere um die Längserstreckung des Pflanzenstängels rotiert und die zum Auffangen von Rindenbestandteilen genutzt wird. Diese Trommel kann beispielsweise mit Unterdruck beaufschlagt werden, um die abgelösten Rindenbestandteile aufzufangen und zu halten und kann zum Entladen der Trommel, insbesondere in einem dafür vorgesehenen Abschnitt des Umfangs, durch den die Trommel hindurch rotiert, beispielsweise der Unterdruck entfernt und/oder die Trommel mit Überdruck beaufschlagt werden, um die an der Trommel gehaltenen Bestandteile abzunehmen.

Insbesondere werden die gewonnen, insbesondere gewaschenen, Fasern gekocht und/oder gebleicht.

Mit besonderem Vorteil weist das Verfahren auch den Schritt der Erzeugung von Biogas auf. Diese werden zunächst durch die dort üblicherweise vorhandene Population an Mikroorganismen in den gegen die Atmosphäre verschlossenen Behältern für Vor- und/oder Nachaufschluss erzeugt. Daneben werden insbesondere durch Nutzung der Flüssigkeit oder des Gases des Hochgeschwindigkeitsflüssigkeitsstrahls oder Hochgeschwindigkeitsgasstrahls bzw. der in diesem gelösten und/oder suspendierten Biomasse und deren Einleitung in den Vor- und/oder Nachaufschlussbehälter die Biogaserzeugung gefördert. Auch ist es möglich, die beim Filtern im Zuge der Wasseraufbereitung anfallenden Stoffe zur Gewinnung von Biogas zu nutzen. Feststoffe, die beispielsweise ebenfalls an den Filtern zur Wasseraufbereitung oder beim Schälen anfallen oder schon bei der Entblätterung entstehen, können ebenfalls zur Gewinnung von Biogas benutzt werden. Sie können aber auch getrocknet, insbesondere gepresst und pelletiert als Brennstoff, Futtermittel oder Dünger eingesetzt werden.
Dadurch erhält das Verfahren eine besonders positive Energie- und Ökobilanz. Gelöst wird die Aufgabe auch durch die Verwendung mindestens eines Hochgeschwindigkeitsflüssigkeitsstrahl oder Hochgeschwindigkeitsgasstrahls gemäß Anspruch 12. Dabei lassen sich die bezüglich des Verfahren geschilderten Merkmale und Vorteile entsprechend übertragen.
Gelöst wird die Aufgabe auch durch eine Vorrichtung zur Gewinnung von Pflanzenfasern aus mindestens einem Pflanzenstängel oder aus mindestens einer vom Holz getrennten Einheit von Pflanzenbast mit oder ohne Cuticula gemäß Anspruch 14.

Dabei ist die Vorrichtung insbesondere eingerichtet zur Durchführung eines erfindungsgemäßen Verfahrens. Auch lassen sich die in Bezug auf das Verfahren geschilderten Merkmale vorrichtungsgemäß übertragen, insbesondere durch Vorsehen entsprechender Vorrichtungen zur Hochgeschwindigkeitsstrahlerzeugung, Abfuhrstrahl- oder Abfuhrströmungerzeugung und/oder zum Halten und/oder Führen des Stängels oder der Einheit, durch Vorrichtungen, insbesondere Bäder zum Voraufschluss und/oder Röste und insbesondere Mittel zum Transport von diesen zur Hochgeschwindigkeitsbehandlung.
Weitere Vorteile und vorteilhafte Ausführungen sollen anhand der schematischen Figuren exemplarisch beschrieben werden. Dabei zeigen die Figuren:
Fig. 1: einen Handarbeitsstand zur Umsetzung des erfindungsgemäßen Verfahrens und
Fig. 2: eine Anordnung zur Umsetzung des erfindungsgemäßen Verfahrens an mehreren beabstandet gelagerten Pflanzenstängel.
Zu erkennen ist in Fig. 1 ein U-Profil 1, das im unteren Bereich eine schlitzförmige Öffnung 3 aufweist. In dieser Öffnung angeordnet ist eine Flachstrahldüse 4, die so angeordnet ist, dass ihr Hochgeschwindigkeitswasserstrahl mit seiner breiten Erstreckung parallel zum Boden des U-Profils angeordnet ist und mit seiner Strahlrichtung einen Winkel von 10° zu Längsrichtung eines geraden und in das U-Profil1 in Längsrichtung eingelegten Pflanzenstängels 2 einschließt.
Des Weiteren zu erkennen ist eine weitere Düse 5, die einen rotierenden Hochgeschwindigkeitswasserstrahl erzeugt, der mit seiner Strahlrichtung einen Winkelbereich von 30° bis 95° zur Längserstreckung des eingelegten Pflanzenstängels 2 abdeckt.

Des Weiteren zu erkennen ist eine dritte Düse 6, die einen Flachstrahl-Hochgeschwindigkeitswasserstrahl erzeugt, der mit seiner Strahlrichtung einen Winkel von 75° zur Längserstreckung des eingelegten Pflanzenstängels 2 einschließt und mit seiner breiten Erstreckung parallel zum ersten Flachstrahl angeordnet ist.

Der Pflanzenstängel 2 kann vom Benutzer in das U-Profil 1 eingelegt und in Richtung links oben gezogen werden. Dabei lösen die Strahlen der oberhalb angeordneten Düsen Rinde mitsamt den Fasern ab. Der Strahl der unterhalb angeordneten Düse 3 unterstützt den Abtransport der ab- und/oder angelösten Bestandteile. Zum Abtransport dieser Bestandteile und des Wassers ist das U-Profil 1 mit seiner Längserstreckung gegen die Horizontale geneigt.

Der Benutzer kann sodann den Pflanzenstängel 2 wieder in Richtung rechts unten zurückführen und drehen und erneut zum Schälen, insbesondere an einer anderen Seite nach oben links ziehen.

Alternativ und/oder anschließend kann der Benutzer den Pflanzenstängel 2 umdrehen und wie oben beschrieben an der zuvor nicht behandelten Seite abschälen.

Figur 2 zeigt eine Aufsicht auf ein Sieb 7, auf dass weitgehend parallel und von einander beabstandet Pflanzenstängel 9 aufgelegt sind, die mit einem Balken 8, der auf sie angepresst ist, gehalten sind. Zu erkennen sind des Weiteren zwei Flachstrahldüsen 10, die jeweils einen breiten Hochgeschwindigkeitswasserstrahl abgeben und von innen nach außen vom Balken 8 weg bewegt werden. So schälen sie den Pflanzenstängel 2. Das Wasser kann durch das Sieb 7 entweichen. Je nach Ausbildung des Siebes 7 kann das abgelöste Material vollständig oder zum Teil ebenfalls durch das Sieb 7 entweichen. Anderenfalls kann es in einem weiteren Arbeitsgang, insbesondere getrennt von den verbleibenden Stängeln, vom Sieb 7 entfernt werden.

Die Fixierung der voneinander beabstandeten Pflanzenstängel 9 gewährleistet, dass sich die Pflanzenstängel 9 nicht überlagern und dem Hochgeschwindigkeitswasserstrahl nicht ausweichen können.
Die verbleibenden Stängel können anschließend an einer anderen Stelle geklemmt und erneut mit einem Hochgeschwindigkeitswasserstrahl, insbesondere an der Stelle der ersten Klemmung, zum Schälen bearbeitet werden.
Anschließend und/oder alternativ können die Stängel gewendet und erneut von einer anderen Seite zum Schälen mit einem oder mehreren Hochgeschwindigkeitswasserstrahlen bearbeitet werden, insbesondere wie oben beschrieben.

## Patentansprüche

1. Verfahren zur Gewinnung von Pflanzenfasern aus mindestens einem Pflanzenstängel (2) oder aus mindestens einer vom Holz getrennten Einheit von Pflanzenbast mit oder ohne Cuticula, wobei der Pflanzenstängel (2) oder die Einheit aus Pflanzenbast mit oder ohne Cuticula mit mindestens einem Strahl (5,6) behandelt wird, wobei der Strahl (5, 6) ein Hochgeschwindigkeitsflüssigkeitsstrahl oder Hochgeschwindigkeitsgasstrahl ist und der Pflanzenstängel (2) oder die Einheit aus Pflanzenbast mit oder ohne Cuticula durch die Behandlung aufgetrennt wird, **dadurch gekennzeichnet, dass** der mindestens eine Pflanzenstängel (2) oder die mindestens eine Einheit umfassend Pflanzenbast mit oder ohne Cuticula einen Feuchtigkeitsgehalt von mindestens 25% aufweisen und Vorsehen eines Abfuhr- oder Spülstrahls (3), der die in der Rinde angelösten und/oder abgelösten Bestandteile des Pflanzenstängels (2) abführt.

2. Verfahren nach Anspruch 1, wobei der Abfuhr- oder Sprühstrahl (3) eine Richtung aufweist, die mit der Längserstreckung des Pflanzenstängels (2) übereinstimmt oder mit dieser einen Winkel von -25° bis 25°, vorzugsweise -10° bis + 10°, einschließt.

3. Verfahren nach einem der vorstehenden Ansprüche, wobei der Abfuhr- oder Sprühstrahl (3) einen Winkel zum mindestens einen Hochgeschwindigkeitsstrahl (3) von 40° bis 90° aufweist.

4. Verfahren nach einem der vorstehenden Ansprüche, wobei der Pflanzenstängel (2) oder die Einheit parallel zur Längserstreckung und entgegen dem Abfuhr- oder Spülstrahl (3) und/oder einer Abfuhr- oder Spülströmung bewegt wird.

5. Verfahren nach einem der vorstehenden Ansprüche, wobei der Pflanzenstängel (2) oder die Einheit und der Hochgeschwindigkeitsflüssigkeitsstrahl oder Hochgeschwindigkeitsgasstrahl (5, 6) relativ zueinander in Richtung der Längserstreckung des Pflanzenstängels (2) mit einer ersten Geschwindigkeit bewegt werden.

6. Verfahren nach Anspruch 5, wobei im Bezugssystem des Pflanzenstängels (2) die erste Geschwindigkeit parallel zu einer Geschwindigkeitskomponente einer zweiten Geschwindigkeit der Flüssigkeit oder des Gases innerhalb des Hochgeschwindigkeitsflüssigkeitsstrahls oder Hochgeschwindigkeitsgasstrahls (5, 6) ist.

7. Verfahren nach einem der vorstehenden Ansprüche, wobei der mindestens eine Pflanzenstängel (2) oder die Einheit aus Bast aus der Gruppe der Eurosiden I, insbesondere eines Hanf- und/oder Nesselgewächses stammt und/oder eine Länge von mindestens 20 cm aufweist.

8. Verfahren nach einem der vorstehenden Ansprüche, wobei der mindestens eine Hochgeschwindigkeitsflüssigkeitsstrahl oder Hochgeschwindigkeitsgasstrahl (5, 6) durch Durchführen eines unter mindestens 15, insbesondere mindesten 30 bar stehenden Flüssigkeitsvolumens durch eine Düse erzeugt wird, insbesondere unter Querschnittsverjüngung um einen Faktor von 2 bis 20.

9. Verfahren nach Anspruch 5, wobei der mindestens eine Hochgeschwindigkeitsflüssigkeitsstrahl eine zweite Geschwindigkeit von Wassers im Hochgeschwindigkeitsflüssigkeitsstrahl insbesondere am Ort des Kontaktes mit dem Pflanzenstängel, von mehr als 20 m/s, insbesondere von mehr als 30 m/s, insbesondere von mehr als 50 m/s, aufweist.

10. Verfahren nach Anspruch 5 wobei der Pflanzenstängel (2) oder die Einheit mit mindestens zwei Hochgeschwindigkeitsflüssigkeitsstrahlen und/oder Hochgeschwindigkeitsgasstrahlen, deren zweite Geschwindigkeiten einen Winkel von mindestens 60 Grad, insbesondere mindestens 90 Grad, insbesondere mindestens 120 Grad einschließen behandelt wird und/oder der Pflanzenstängel (2) oder die Einheit den mindestens einen Hochgeschwindigkeitsflüssigkeitsstrahl oder Hochgeschwindigkeitsgasstrahl (5, 6) mindestens zweifach passiert, wobei der Pflanzenstängel (2) zwischen den Passagen um mindestens 90 Grad, insbesondere um mindestens 120 Grad, um seine Längsachse gedreht wird.

11. Verfahren nach einem der vorstehenden Ansprüche wobei der Pflanzenstängel (2) von dem mindestens einen Hochgeschwindigkeitsflüssigkeitsstrahl oder Hochgeschwindigkeitsgasstrahl (5, 6) an mindestens 180 Grad seines Umfangs behandelt wird.

12. Verwendung mindestens eines Hochgeschwindigkeitsflüssigkeitsstrahl oder Hochgeschwindigkeitsgasstrahls (5,6) zur Gewinnung von Pflanzenfasern aus mindestens einem Pflanzenstängel (2) oder aus mindestens einer vom Holz getrennten Einheit von Pflanzenbast mit oder ohne Cuticula, wobei der Pflanzenstängel oder die Einheit aus Pflanzenbast mit oder ohne Cuticula durch Behandlung mit dem mindestens einen Hochgeschwindigkeitsflüssigkeitsstrahl oder Hochgeschwindigkeitsgasstrahl (5, 6) aufgetrennt wird, **dadurch gekennzeichnet, dass** der mindestens eine Pflanzenstängel (2) oder die mindestens eine Einheit umfassend Pflanzenbast mit oder ohne Cuticula einen Feuchtigkeitsgehalt von mindestens 25% aufweisen und Vorsehen eines Abfuhr- oder Spülstrahls (3), der die in der Rinde angelösten und/oder abgelösten Bestandteile des Pflanzenstängels abführt .

13. Verwendung nach Anspruch 12, wobei der Abfuhr- oder Sprühstrahl (3) eine Richtung aufweist, die mit der Längserstreckung des Pflanzenstängels (2) übereinstimmt oder mit dieser einen Winkel von -25° bis 25°, vorzugsweise -10° bis + 10°, einschließt und insbesondere der Abfuhr- oder Sprühstrahl einen Winkel zum mindestens einen Hochgeschwindigkeitsstrahl (5, 6) von 40° bis 90° aufweist und/oder insbesondere der Pflanzenstängel (2) oder die Einheit parallel zur Längserstreckung und entgegen dem Abfuhr- oder Spülstrahl (3) und/oder einer Abfuhr- oder Spülströmung bewegt wird.

14. Vorrichtung zur Gewinnung von Pflanzenfasern aus mindestens einem Pflanzenstängel (2) oder aus mindestens einer vom Holz getrennten Einheit von Pflanzenbast mit oder ohne Cuticula, mit einer Halterung und/oder Führung für mindestens einen Pflanzenstängel (2) oder mindestens eine von Holz getrennte Einheit umfassend Pflanzenbast mit oder ohne Cuticula und mit einer Vorrichtung zur Behandlung mindestens eines in der Halterung und/oder Führung aufgenommen Pflanzenstängels (2) und/oder einer von Holz getrennten Einheit umfassend Pflanzenbast mit mindestens einem Hochgeschwindigkeitsflüssigkeitsstrahl oder Hochgeschwindigkeitsgasstrahl (5, 6), **dadurch gekennzeichnet dass** eine Vorrichtung (4) zur Abfuhr- oder Spülstrahlerzeugung vorgesehen ist, die dazu eingerichtet ist, dass der Abfuhr- oder Spülstrahl (3) die in der Rinde angelösten und/oder abgelösten Bestandteile des Pflanzenstängels abführt.

15. Vorrichtung nach Anspruch 14, wobei der Abfuhr- oder Sprühstrahl (3) eine Richtung aufweist, die mit der Längserstreckung des Pflanzenstängels (2) übereinstimmt oder mit dieser einen Winkel von -25° bis 25°, vorzugsweise - 10° bis + 10°, einschließt und insbesondere der Abfuhr- oder Sprühstrahl (3) einen Winkel zum mindestens einen Hochgeschwindigkeitsstrahl (5, 6) von 40° bis 90° aufweist und/oder insbesondere eine Vorrichtung zum Bewegen des Pflanzenstängels (2) oder der Einheit parallel zur Längserstreckung und entgegen dem Abfuhr- oder Spülstrahl (3) und/oder einer Abfuhr- oder Spülströmung vorgesehen ist.

## Claims

1. A process for obtaining plant fibers from at least one plant stem (2) or from at least one separate plant bast unit with or without cuticle, wherein the plant stem (2) or the plant bast unit, with or without cuticle, is treated with at least one jet (5, 6), wherein the jet is a high velocity liquid jet or high velocity gas jet and the plant stem (2) or the plant bast unit with or without cuticle is separated by the treatment, **characterised in that** said at least one plant stem (2) or said at least one unit comprising a plant bast with or without cuticle has a moisture content of at least 25% and provides a discharge or purging jet (3) which removes the components of the plant stem (2) which have become attached and/or detached in the bark.

2. A method according to claim 1, wherein the discharge or purging jet (3) has a direction which coincides with the longitudinal extent of the plant stem (2) or forms an angle of -25° to 25°, preferably -10° to +10° with it.

3. A method according to one of the preceding claims, wherein the discharge or purging jet (3) has an angle of at least one high velocity jet (3) of 40° to 90°.

4. A method according to one of the preceding claims, wherein the plant stem (2) or the unit is moved parallel to the longitudinal extent and opposite to the discharge or purging jet (3) and/or a discharge or purging flow.

5. A method according to any one of the preceding claims, wherein the plant stem (2) or the unit and the high velocity liquid jet or high velocity gas jet (5, 6) are moved relative to each other in the direction of longitudinal extension of the plant stem (2) at a first velocity.

6. The method of claim 5, wherein in the plant stem reference frame (2), the first velocity is parallel to a velocity component of a second velocity of the liquid or gas within the high velocity liquid jet or high velocity gas jet (5, 6).

7. A method according to one of the preceding claims, wherein said at least one plant stem (2) or the unit of bast stems from the group of Eurosides I, in particular a hemp and/or nettle plant and/or has a length of at least 20 cm.

8. A method according to one of the preceding claims, wherein the at least one high velocity liquid jet or high velocity gas jet (5,6) is produced by injecting at least 15, in particular at least 30 bar liquid volume through a nozzle, in particular under cross-sectional taper by a factor of 2 to 20.

9. A method according to claim 5, wherein said at least one high velocity liquid jet has a second velocity of water in the high velocity liquid jet, in particular at the point of contact with the plant stem, of more than 20 m/s, in particular more than 30 m/s, in particular more than 50 m/s.

10. A method of claim wherein the plant stem (2) or unit is treated with at least two high velocity liquid jets and/or high velocity gas jets whose second velocities are at least 60 degrees, more preferably at least 90 degrees, more preferably at least 120 degrees and/or the plant stems (2) or the unit passes said at least one high velocity liquid jet or high velocity gas jet (5, 6) at least twice, wherein the plant stem (2) is rotated about its longitudinal axis between the passages by at least 90 degrees, in particular by at least 120 degrees.

11. A method according to any one of the preceding claims, wherein the plant stem (2) is treated by said at least one high velocity liquid jet or high velocity gas jet (5, 6) on at least 180 degrees of its circumference.

12. Use of at least one high velocity liquid jet or high velocity gas jet (5,6) to obtain plant wherein the plant stem or plant bast unit, with or without cuticle, is separated by treatment with said at least one high velocity liquid jet or high velocity gas jet (5, 6), **characterised in that** said at least one plant stem (2) or said at least one unit comprising a plant bast with or without cuticle has a moisture content of at least 25% and provides a discharge or purging jet (3) which removes the components of the plant stem (2) which have become attached and/or detached in the bark.

13. A method according to claim 12, wherein the discharge or purging jet (3) has a direction which coincides with the longitudinal extent of the plant stem (2) or forms an angle of -25° to 25°, preferably -10° to +10° with it and in particular the discharge or spray jet has an angle to said at least one high velocity jet (5, 6) of 40° to 90° and/or in particular the plant stem (2) or the unit is moved parallel to the longitudinal extent and opposite to the discharge or purging jet (3) and/or a discharge or purging flow.

14. A device for obtaining plant fibers from at least one plant stem (2) or from at least one separate unit of plant bast with or without cuticle, with a holder and/or guide for at least one plant stem (2) or at least one unit separated from wood comprising plant bast with or without cuticle and with a device for treating at least one plant stem (2) and/or a unit received in the guide and/or a unit separate from wood, comprising a plant bast with at least one high velocity liquid jet or high velocity gas jet (5, 6), **characterized in that** a device (4) is provided for generating discharge or purging jets, and is designed for the discharge or purging jet (3) to discharge the components of the plant stem which have become attached and/or detached in the bark.

15. A device according to claim 14, wherein the discharge or purging jet (3) has a direction which coincides with the longitudinal extent of the plant stem (2) or forms an angle of -25° to 25°, preferably -10° to +10° with it and in particular the discharge or spray jet has an angle to said at least one high velocity jet (5, 6) of 40° to 90° and/or in particular a device for moving the plant stem (2) or the unit parallel to the longitudinal extent and opposite to the discharge or purging jet and/or a discharge or purging flow.

## Revendications

1. Procédé pour obtenir des fibres végétales à partir d'au moins une tige de plante (2) ou à partir d'au moins une fibre libérienne de plante avec ou sans cuticule, la tige de la plante (2) ou la fibre libérienne de plante, avec ou sans cuticule, est traitée avec au moins un jet (5, 6), dans lequel le jet est un jet liquide à grande vitesse ou un jet de gaz à grande vitesse et le traitement sépare la tige de la plante (2) ou la fibre libérienne de plante avec ou sans cuticule, **caractérisé en ce que** ladite au moins une tige de plante (2) ou ladite au moins une unité comprenant un fibre libérienne avec ou sans cuticule a une teneur en humidité d'au moins 25% et fournit un jet de décharge ou de purge (3) qui élimine les composants de la tige de la plante (2) qui se sont attachés et/ou détachés dans l'écorce.

2. Procédé selon la revendication 1, dans lequel le jet de décharge ou de purge (3) a une direction qui coïncide avec l'étendue longitudinale de la tige de la plante (2) ou forme un angle de -25° à 25°, de préférence de -10° à + 10° avec elle.

3. Procédé selon l'une des revendications précédentes, dans lequel le jet de décharge ou de purge (3) a un angle d'au moins un jet à grande vitesse (3) de 40° à 90°.

4. Procédé selon l'une des revendications précédentes, dans lequel la tige de plante (2) ou l'unité est déplacée parallèlement à l'étendue longitudinale et opposée au jet de décharge ou de purge (3) et/ou à un flux de décharge ou de purge.

5. Procédé selon l'une quelconque des revendications précédentes, dans lequel la tige de plante (2) ou l'unité et le jet de liquide à grande vitesse ou le jet de gaz à grande vitesse (5, 6) sont déplacés l'un par rapport à l'autre dans la direction d'extension longitudinale de la tige de la plante (2) à une première vitesse.

6. Procédé selon la revendication 5, dans lequel, dans le cadre de référence de tige de plante (2), la première vitesse est parallèle à une composante de vitesse d'une seconde vitesse du liquide ou du gaz dans le jet de liquide à grande vitesse ou le jet de gaz à grande vitesse (5, 6).

7. Procédé selon l'une des revendications précédentes, dans lequel ladite au moins une tige de plante (2) ou l'unité de bâtons provient du groupe Eurosides I, en particulier une plante de chanvre et/ou d'ortie et/ou présente une longueur d'au moins 20 cm.

8. Procédé selon l'une quelconque des revendications précédentes, dans lequel ledit au moins un jet de liquide à grande vitesse ou jet de gaz à grande vitesse (5,6) est produit par injection d'au moins 15, en particulier au moins 30 bars de volume de liquide à travers une buse, en particulier avec une réduction de la section transversale par un facteur de 2 à 20.

9. Procédé selon la revendication 5, dans lequel ledit au moins un jet de liquide à grande vitesse a une seconde vitesse de l'eau dans le jet de liquide à grande vitesse, en particulier au point de contact avec la tige de la plante, de plus de 20 m/s, notamment plus de 30 m/s, en particulier plus de 50 m/s.

10. Procédé selon la revendication 1, dans lequel la tige (2) ou l'unité végétale est traitée avec au moins deux jets de liquide à haute vitesse et/ou jets de gaz à grande vitesse dont les secondes vitesses sont d'au moins 60 degrés, plus préférablement d'au moins 90 degrés, de préférence d'au moins 120 degrés et/ou les tiges de plante (2) ou l'unité végétale passent au moins deux fois par au moins un jet de liquide à haute vitesse ou jet de gaz à grande vitesse (5, 6), dans lequel la tige de la plante (2) tourne autour de son axe longitudinal entre les passages avec un angle d'au moins 90 degrés, en particulier d'au moins 120 degrés.

11. Procédé selon l'une quelconque des revendications précédentes, dans lequel la tige de plante (2) est traitée par ledit au moins un jet de liquide à grande vitesse ou un jet de gaz à grande vitesse (5, 6) sur au moins 180 degrés de sa circonférence

12. Utilisation d'au moins un jet de liquide à grande vitesse ou de gaz (5,6) pour obtenir la tige de plante, dans laquelle la tige de plante ou la fibre libérienne de plante, avec ou sans cuticule, est séparée par traitement avec ledit au moins un jet de liquide à grande vitesse ou jet de gaz à grande vitesse (5, 6), **caractérisé en ce que** ladite au moins une tige de plante (2) ou ladite au moins une unité végétale comprennent une fibre libérienne avec ou sans cuticule présente une teneur en humidité d'au moins 25% et fournit un jet de décharge ou de purge (3) qui élimine les composants de la tige de la plante (2) qui se sont attachés et/ou détachés dans l'écorce.

13. Procédé selon la revendication 12, dans lequel le jet de décharge ou de purge (3) présente une direction qui coïncide avec l'étendue longitudinale de la tige de la plante (2) ou forme un angle de -25° à 25°, de préférence de -10° à + 10° avec elle et en particulier le jet de décharge ou de purge décrit un angle par rapport audit au moins un jet à grande vitesse (5, 6) de 40° à 90° et/ou en particulier la tige de la plante (2) ou l'unité est déplacée parallèlement à l'étendue longitudinale et opposée au jet de décharge ou de purge (3) et/ou à un flux de décharge ou de purge.

14. Dispositif pour obtenir des fibres végétales d'au moins une tige de plante (2) ou d'au moins une unité séparée de fibre libérienne végétale avec ou sans cuticule, avec un support et/ou un guide pour au moins une tige de plante (2) ou au moins une unité séparée du bois comprenant une fibre libérienne végétale avec ou sans cuticule et avec un dispositif pour traiter au moins une tige de plante (2) et/ou une plante tige reçue dans le guide et/ou une unité séparée du bois, comprenant une fibre libérienne végétale avec au moins un jet de liquide à grande vitesse ou un jet de gaz à grande vitesse (5, 6), **caractérisé en ce qu'**il est prévu un dispositif (4) pour générer des jets de décharge ou de purge, et que ledit dispositif est conçu pour que le jet de décharge ou de purge (3) décharge les composants de la tige de la plante qui se sont attachés et/ou détachés dans l'écorce.

15. Dispositif selon la revendication 14, dans lequel le jet de décharge ou de purge (3) présente une direction qui coïncide avec l'étendue longitudinale de la tige de la plante (2) ou forme un angle de -25° à 25°, de préférence de -10° à + 10° avec elle et en particulier le jet de décharge ou de purge décrit un angle par rapport audit au moins un jet à grande vitesse (5, 6) de 40° à 90° et/ou en particulier un dispositif pour déplacer la tige de la plante (2) ou l'unité parallèlement à l'étendue longitudinale et opposée au jet de décharge ou de purge (3) et/ou à un flux de décharge ou de purge.
